# EUROPÄISCHE PATENTSCHRIFT

(11) **EP 0 463 635 B1**
(45) Veröffentlichungstag und Bekanntmachung des Hinweises auf die Patenterteilung: **20.12.1995**
(21) Anmeldenummer: 91112663.9
(22) Anmeldetag: 07.09.1989
(51) Int. Cl.: D02G 1/16, D02G 3/46

(54) **Garn, insbesondere ein Nähgarn**
Yarn, in particular a sewing yarn
Fil, en particulier un fil à coudre

(30) Priorität: 17.09.1988 DE 3831700
(43) Veröffentlichungstag der Anmeldung: 02.01.1992
(62) Teilanmeldung aus: 89116516.9
(73) Patentinhaber: Amann & Söhne GmbH & Co., D-74355 Bönnigheim (DE)
(72) Erfinder: Greifeneder, Karl, Dipl.-Ing., W-7100 Heilbronn (DE); Truckenmüller, Kurt, Dipl.-Ing., W-7100 Heilbronn (DE)
(74) Vertreter: Döring, Wolfgang, Dr.-Ing. Patentanwälte Hauck, Graalfs, Wehnert, Döring, Siemons

(56) Entgegenhaltungen:
- EP-A- 0 295 601
- US-A- 4 080 777

## Beschreibung

Die vorliegende Erfindung betrifft ein Garn, insbesondere ein Nähgarn, mit den Merkmalen des Patentanspruchs 1.

Es ist eine Reihe von Verfahren bekannt, um Garne, insbesondere Nähgarne, durch Verwirbeln von zwei Garnkomponenten herzustellen. So beschreibt beispielsweise die US-PS 46 15 167 ein Verfahren zur Herstellung eines Nähgarnes, wobei eine als Seele dienende erste Garnkomponente mit einer als Effektmaterial verwendeten zweiten Garnkomponente in einer Düse mit Hilfe eines Fluidstromes verwirbelt wird. Hierbei wird als erste Garnkomponente ein vororientiertes Garn (POY-Garn) eingesetzt, das vor dem Verwirbeln mit der zweiten Garnkomponente über einen geheizten Stift vorverstreckt wird. Um hierbei eine gleichmäßige Anfärbung der beiden Garnkomponenten zu erreichen, schlägt die US-PS 46 15 167 vor, die als Effektmaterial verwendete zweite Garnkomponente ebenfalls über einen entsprechenden geheizten Stift vorzuverstrecken.

Die EP-B 00 57 583 bzw. die hierzu korrespondierende US-PS 44 97 099 beschreiben ebenfalls ein Verfahren zur Herstellung eines verwirbelten Garnes. Im Unterschied zu der US-PS 46 15 167 schlägt die EP-B 00 57 583 mindestens eine Vorverstreckung der ersten Garnkomponente bei einem Verstreckungsverhältnis vor, das größer ist als das für das jeweils verwendete Material empfohlene Verstreckungsverhältnis. Hierdurch soll erreicht werden, daß sich die beim Verwirbeln bildenden, sich selbst überkreuzenden Schlaufen bei einer anschließenden thermischen Nachbehandlung unter Ausbildung eines nicht gekräuselten, kompakten Garnes zusammengezogen werden.

Die vorangemeldete, jedoch nach veröffentlichte europäische Patentanmeldung 0295601A beschreibt ein hochfestes Nähgarn, wobei dieses Nähgarn als Seelenmaterial eine erste Garnkomponente und eine damit als Effektmaterial verwirbelte zweite Garnkomponente aufweist. Als Material für die erste Garnkomponente schlägt die zuvor genannte europäische Patentanmeldung die Verwendung eines vororientierten Garnes (POY-Garn) vor, wobei durch Anwendung eines speziellen Vorverstreckungsverfahrens die spezifische Festigkeit des Seelenmaterials vergrößert wird. Auch sind in dieser europäischen Patentanmeldung erstmals spezifische Festigkeitsdaten von Seelenmaterialien aufgeführt, die nach den bekannten Verfahren, beispielsweise nach Verfahren gemäß der zuvor genannten US-PS 46 15 167 oder EP-B 00 57 583, vorverstreckt sind. Hierbei liegen die spezifischen Festigkeiten dieser konventionell vorverstreckten Seelenmaterialien zwischen etwa 30 cN/tex und etwa 40 cN/tex. Angaben zur absoluten Festigkeit des anwendungsfertigen Nähgarnes sind der EP 0 295 601 A jedoch weder direkt noch indirekt zu entnehmen.

Der vorliegenden Erfindung liegt die Aufgabe zugrunde, ein Garn, insbesondere ein Nähgarn, zur Verfügung zu stellen, das besonders gute Verarbeitungseigenschaften besitzt.

Diese Aufgabe wird erfindungsgemäß durch ein Garn mit den Merkmalen des Patentanspruchs 1 gelöst.

Das erfindungsgemäße Garn, insbesondere Nähgarn, weist, wie die zuvor beschriebenen bekannten Garne, mindestens eine erste, ein Multifilamentgarn umfassende Garnkomponente auf, die mit mindestens einer zweiten Garnkomponente unter Ausbildung des Garnes verwirbelt ist. Hierbei besitzt das erfindungsgemäße verwirbelte Garn eine absolute Festigkeit zwischen 444,4 cN und 12.000 cN. Desweiteren variiert bei dem erfindungsgemäßen Garn das Massenverhältnis der ersten Garnkomponente zu der zweiten Garnkomponente zwischen etwa 90:10 und etwa 50:50, vorzugsweise zwischen 85:15 und 70:30, während die erste Garnkomponente einen Gesamttiter zwischen 100 dtex und 1.000 dtex, vorzugsweise zwischen 100 dtex und 600 dtex, aufweist.

Das erfindungsgemäße Garn weist eine Reihe von Vorteilen auf. So ist es beispielsweise möglich, mit einem sehr geringen maschinellen Aufwand das erfindungsgemäße Garn, insbesondere Nähgarn, herzustellen, das ausgezeichnete Eigenschaften besitzt. Die zuvor genannten absoluten Festigkeiten führen dazu, daß das erfindungsgemäße Garn bei der weiteren Verarbeitung, insbesondere ein erfindungsgemäßes Nähgarn, beim Vernähen auch bei einer extremen Belastung keine Garn- oder Kapillarbrüche zeigt. Auch besitzt das erfindungsgemäße Garn ausgezeichnete Restschrumpfwerte, wobei beispielsweise der freie Thermoschrumpf bei 160° eines gefärbten Garnes zwischen etwa 0,3 % und etwa 1,5 % und der Kochschrumpf des gleichen Garnes unter etwa 1,0 % liegen.

Insbesondere variiert die absolute Festikgeit des erfindungsgemäßen Nähgarnes zwischen 1.300 cN und 5.500 cN.

Vorzugsweise beträgt die spezifische Festigkeit des erfindungsgemäßen Nähgarnes zwischen 40 cN/tex und 60 cN/tex.

Üblicherweise wird bei der Herstellung des erfindungsgemäßen Garnes die erste Garnkomponente mit einer Voreilung der Verwirbelung zugeführt. Hierdurch wird sichergestellt, daß das entstehende erfindungsgemäße Garn ein gewisses Volumen bzw. eine bestimmte Kräuselung aufweist, wodurch weitere Vorteile erzielt werden. So konnte festgestellt werden, daß ein ein bestimmtes Volumen aufweisendes erfindungsgemäßes Garn in den zwischen den Einzelfilamenten befindlichen Garnzwischenräumen eine gewisse Luftmenge einschließt, die beim Umlenken des Garnes, beispielsweise an Umlenkorganen oder bei einem Nähgarn im Bereich der Nähnadel, herausgepreßt wird, wodurch eine Kühlung der Umlenkorgane bzw. der Nähnadel herbeigeführt wird. Dies wiederum verbessert die Verarbeitungseigenschaften. Üblicherweise wird die erste Garnkomponente mit einer Voreilung zwischen etwa 1 % bis etwa 9 %, vorzugsweise zwischen etwa 2 % und etwa 5 %, dem Verwirbelungsschritt zugeführt. Dies kann am einfachsten dadurch erreicht werden, daß man die erste Garnkomponente über entsprechende Lieferwerke dem Verwirbelungsschritt zuführt, wobei die Lieferwerkgeschwindigkeit relativ zur Geschwindigkeit des Abzugswerkes, das das verwirbelte Garn transportiert, zwischen etwa 1 % bis etwa 9 %, vorzugsweise zwischen etwa 2 % und etwa 5 %, höher ist.

Um eine besonders intensive Verwirbelung der beiden Garnkomponenten bei dem erfindungsgemäßen Garn zu erreichen, kann die erste Garnkomponente vor der Verwirbelung mit einer Flüssigkeit benetzt werden. Werden zudem noch dieser Flüssigkeit Partikel zugegeben, wie dies in der deutschen Patentanmeldung D E-C-38 16 318 desselben Anmelders beschrieben ist, kann die Verwirbelung noch intensiviert werden. Dies führt dazu, daß bei dem erfindungsgemäßen Garn der so gebildete Garnverbund besonders stabil ist.

Üblicherweise ist bei dem erfindungsgemäßen Garn auch die zweite Garnkomponente mit Voreilung dem Verwirbelungsschritt zugeführt. Abhängig von der jeweils ausgewählten Voreilung der zweiten Garnkomponente in Abstimmung auf die jeweils ausgewählte Voreilung der ersten Garnkomponente läßt sich hierdurch das Volumen und die Anzahl der gebildeten Schlingen bzw. Schlaufen bei dem erfindungsgemäßen Garn variieren, was insbesondere einen entscheidenden Einfluß auf das zuvor beschriebene Luftspeichervermögen des verwirbelten Garnes und damit auch auf die Verarbeitungseigenschaften hat. Üblicherweise wird die zweite Garnkomponente mit einer Voreilung zwischen etwa 14 % und etwa 35 %, vorzugsweise zwischen etwa 20 % und etwa 30 %, dem Verwirbelungsschritt zugeführt. Besonders gute Ergebnisse bei industriell durchgeführten Nähversuchen wies ein erfindungsgemäßes Nähgarn auf, bei dem die erste Garnkomponente mit einer Voreilung zwischen 3 % und 4 % und die zweite Garnkomponente mit einer Voreilung zwischen 24 % und 26 % dem Verwirbelungsschritt zugeführt wurde. Dieses erfindungsgemäße Nähgarn zeigte selbst bei einer extremen Belastung, d.h. einer Stichdichte von 7000 Stichen pro Minute, auch in der Langzeitanwendung keinerlei Garn- bzw. Kapillarbrüche.

Grundsätzlich kann das erfindungsgemäße Garn als zweite Garnkomponente jedes Ausgangsmaterial enthalten. Vorzugsweise werden jedoch hierfür ein oder mehrere, insbesondere ein bis vier Multifilamentgarn bzw. Multifilamentgarne eingesetzt, bei dem bzw. bei denen es sich um übliche textile Standardgarne handelt. Gute Ergebnisse bezüglich der Eigenschaften des erfindungsgemäßen Garnes ergeben sich, wenn das erfindungsgemäße Garn als zweite Garnkomponente vororientierte Garne (POY-Garne) enthält, wobei diese vororientierten Garne vor dem Verwirbelungsschritt vorverstreckt werden. Diese Vorverstreckung kann man beispielsweise in der bekannten Weise über einen geheizten Stift durchführen. Hierbei haben sich Stifttemperaturen, die zwischen etwa 110° C und etwa 150° C, vorzugsweise zwischen etwa 120° C und 140° C, variieren, als besonders gut erwiesen.

Besonders gegenüber mechanischen Beanspruchungen stabile erfindungsgemäße Garne weisen als zweite Garnkomponente ein POY-Garn auf, das über einen ungeheizten Stift verstreckt und anschließend einer thermischen Behandlung unterworfen wurde, wie dies in der europäischen Patentanmeldung 0295601A beschrieben ist.

Bezüglich des Vorverstreckungsverhältnisses der zweiten Garnkomponente ist festzuhalten, daß bevorzugt die zweite Garnkomponente in einem Verhältnis verstreckt wird, das etwa 2 % bis etwa 40 %, vorzugsweise etwa 10 % bis etwa 25 %, unter dem Wert liegt, bei dem es bei dem jeweiligen Garn zu einem Garnbruch bzw. zu Kapillarbrüchen kommt.

Ist ein erfindungsgemäßes Garn mit einer sehr hohen Gesamtfestigkeiten, d.h. einer spezifischen Festigkeiten über etwa 45 cN/tex, erwünscht, so bietet es sich an, für die erste Garnkomponente und die zweite Garnkomponente als Ausgangsmaterial ein hochfestes Multifilamentgarn einzusetzen, das eine spezifische Festigkeit zwischen etwa 60 cN/tex und etwa 75 cN/tex besitzt. Ein derartiges erfindungsgemäßes Garn besitzt neben den zuvor wiedergegebenen extrem hohen Festigkeiten auch ausgezeichnete Verarbeitungseigenschaften, beispielsweise beim Nähen, da hierbei wegen der guten Festigkeit der Einzelkapillaren und der bereits zuvor beschriebenen Lufteinschlüsse das Auftreten von Garn- und Kapillarbrüchen ausgeschlossen ist, was anhand umfangreicher industrieller Nähversuche festgestellt wurde. Ferner besitzt ein derartiges erfindungsgemäßes Garn sowohl Thermoschrumpfwerte bei 160° C als auch Kochschrumpfwerte, die unter etwa 0,8 % liegen. Dies wiederum führt dazu, daß das erfindungsgemäße Garn im verarbeiteten Zustand nicht mehr schrumpft, so daß boldrige Nähte nicht auftreten können.

Darüberhinaus läßt sich das Verfahren zur Herstellung eines derartigen Garnes, das für die beiden Garnkomponenten als Ausgangsmaterial die zuvor genannten hochfesten Multifilamentgarne aufweist, sehr einfach durchführen, da bei diesem Verfahren keine Vorverstreckungseinrichtung erforderlich ist und somit ein aufwendiges Einstellen derselben und Überwachen der eingestellten Parameter entfallen kann.

Darüberhinaus tritt bei den zuvor beschriebenen bekannten verwirbelten Garnen, insbesondere bei Nähgarnen, noch ein weiteres Problem auf. Dies ist darin begründet, daß sich vielfach die bekannten verwirbelten Garne unterschiedlich anfärben, was sich sowohl in einer Farbton- als auch in einer Farbtiefenverschiebung ausdrücken kann.

Eine besonders geeignete Variante des erfindungsgemäßen Garnes, die das vorstehend beschriebene Problem der unterschiedlichen Anfärbung der ersten Garnkomponente relativ zur zweiten Garnkomponente im besonderen Maße berücksichtigt und dennoch die Herstellung von hochfesten Garnen ermöglicht, sieht vor, daß die Einzeltiter der Filamente der ersten Garnkomponente und die Einzeltiter der Filamente der zweiten Garnkomponente aufeinander abstimmt sind. So konnte festgestellt werden, daß sich bei Solchen Ausführungsformen der verwirbelten Garne die erste und zweite Garnkomponente dann bezüglich des Farbtons und der Farbtiefe gleichmäßig anfärben, wenn hierin als erste Garnkomponente Filamente mit einem Einzeltiter zwischen etwa 2 dtex und etwa 5 dtex, vorzugsweise zwischen 2,5 dtex und etwa 4 dtex, und als zweite Garnkomponente Filamente mit einem Einzeltiter zwischen etwa 0,8 dtex und etwa 5 dtex, vorzugsweise zwischen etwa 1 dtex und etwa 4 dtex, enthalten sind. Besonders überraschend hierbei ist, daß sich diese Ausführungsformen der verwirbelten Garne unabhängig von dem hierin als erste und zweite Garnkomponente eingearbeiteten Material gleichmäßig anfärben, wobei es sich selbstverständlich bei diesen Materialien immer um dasselbe Fasersubstrat, d.h. z. B. Polyesterfaser, Polypropylen-oder Polyamidfaser, handelte. Trotz umfangreicher Färbeversuche, auch insbesondere mit sehr kritischen Farbstoffkombinationen, konnten keine Unterschiede im Farbton und in der Farbtiefe zwischen den beiden Garnkomponenten festgestellt werden So färben sich beispielsweise verwirbelte erfindungsgemäße Garne, die als erste Komponente Multifilamentgarne mit spezifischen Festigkeiten zwischen 60 cN/tex und 75 cN/tex allein oder in Verbindung mit üblichen Textilstandardgarnen und/oder vor dem Verwirbelungsschritt vorverstreckten POY-Garnen und als zweite Garnkomponente textile Standardgarne, vor dem Verwirbelungsschritt vorverstreckte POY-Garne und/oder hochfeste Garne mit den zuvor genannten Festigkeiten, aufweisen, stets dann gleichmäßig an, wenn man die zuvor wiedergegebene Abstimmung der Einzeltiter der Filamente in beiden Garnkomponenten berücksichtigt hat.

Bei einer weiteren Variante des erfindungsgemäßen Garnes enthält dieses insbesondere als zweite Garnkomponente ein nicht mattiertes Multifilamentgarn bzw. mehrere nicht mattierte Multifilamentgarne. Überraschend stellte sich dabei heraus, daß bei Verwendung einer derartigen Variante des erfindungsgemäßen Garnes als Nähgarn im Vergleich zu einem Garn, das als zweite Garnkomponente ein mattiertes Multifilamentgarn bzw. mattierte Multifilamentgarne aufweist, die Näheigenschaften noch weiter verbessert sind, was sich z. B. in einer verringerten Erwärmung der Nähnadel ausdrückt. Auch läßt sich ein derartiges Garn, das als zweite Garnkomponente nicht mattierte Filamente aufweist, mit einer höheren Geschwindigkeit herstellen.

Abhängig von den jeweils erwünschten Eigenschaften des verwirbelten erfindungsgemäßen Garnes, d.h. insbesondere der Anfärbbarkeit, der Festigkeit, des Endtiters und/oder der Schrumpfwerte, ist bei dem erfindungsgemäßen Garn das Massenverhältnis der ersten Garnkomponente relativ zur zweiten Garnkomponente festgelegt. Hierbei variiert, wie bereits vorstehend beschrieben, dieses Massenverhältnis der ersten Garnkomponente zur zweiten Garnkomponente zwischen 90 : 10 bis etwa 50 : 50 vorzugsweise zwischen etwa 85 : 15 bis etwa 70 : 30, variieren. Innerhalb dieser zuvor wiedergegebenen Massenverhältnisse lassen sich besonders gut Garne, insbesondere Nähgarne, herstellen.

Vorzugsweise besitzt das erfindungsgemäße Garn als erste Garnkomponente mindestens ein Multifilamentgarn, dessen Festigkeit zwischen 60 cN/tex und etwa 75 cN/tex variiert. Hierbei handelt es sich um üblicherweise auch als hochfeste Multifilamentgarne oder technische Multifilamentgarne bezeichnete Garnmaterialien, die in der Regel ein viskosimetrisch bestimmte Molekulargewicht aufweisen, das im Vergleich zu dem viskosimetrisch bestimmten Molekulargewicht einer ansonsten chemisch identischen textilen Standardfaser etwa um 5 % bis etwa 50 %, vorzugsweise um etwa 10 % bis etwa 25 %, größer ist. Das viskosimetrisch bestimmte Molekulargewicht wird dabei für Polyesterfasern nach SNV 19 55 91 bzw. für Polyamidfasern nach SNV 95 590 oder DIN 53 728 gemessen. Selbstverständlich können jedoch auch andere hochfeste Multifilamentgarne in dem erfindungsgemäßen Garn enthalten sein, sofern sie die zuvor genannten spezifischen Festigkeiten besitzen.

Abhängig von dem jeweils gewünschten Endtiter des verwirbelten Garnes und den erwünschten Eigenschaften desselben richtet sich die Auswahl der ersten Garnkomponente. Wie bereits dargelegt, weist das erfindungsgemäße Garn als erste Garnkomponente ein multifiles Material auf, dessen Gesamttiter zwischen etwa 100 dtex und etwa 1000 dtex, vorzugsweise zwischen etwa 100 dtex und etwa 600 dtex, variiert.

Ebenso wie der Gesamttiter richtet sich bei dem erfindungsgemäßen Garn die Auswahl der Elementarfadenzahl nach den gewünschten Eigenschaften. So konnte im Bereich von Nähgarnen festgestellt werden, daß dann ausgezeichnete Garne resultieren, wenn hierin als erste Garnkomponente ein Garnmaterial enthallen ist, dessen Elementarfadenzahl zwischen etwa 16 und etwa 300, vorzugsweise zwischen etwa 24 und etwa 96, liegt.

Bei dem Herstellungsverfahren für das erfindungsgemäße Garn kann sich nach dem Verwirbelungsschritt eine Reihe von weiteren Verfahren anschließen. Im einfachsten Fall wird das verwirbelte Garn unter geringer Spannung aufgewickelt und steht dann als Fertiggarn der weiteren Verarbeitung zur Verfügung. Ebenso ist es möglich, das verwirbelte Garn nach dem Verwirbelungsschritt zu färben, wobei zweckmäßigerweise bei einer derartigen Verfahrensweise das verwirbelte Garn unmittelbar nach dem Verwirbelungsschritt direkt auf entsprechende Färbehülsen aufgewickelt wird. Beim anschließenden Färbevorgang, insbesondere bei einer HT-Färbung bei etwa 130° C, schrumpft das Garn um etwa 2 bis 3 %, was zu einer Verkleinerung der Durchmesser der in dem erfindungsgemäßen Garn vorhandenen und sich selbst kreuzenden Schlingen bzw. Schlaufen führt, ohne daß diese dabei zu Knoten zusammengezogen werden.

Bei der Herstellung des erfindungsgemäßen Garnes kann nach dem Verwirbelungsschritt und vor dem Aufwickeln das so hergestellte Garn einer Spannungsbehandlung unterworfen werden. Hierdurch werden die Durchmesser der beim Verwirbeln gebildeten sich selbst kreuzenden Schlingen und Schlaufen vorzugsweise soweit verkleinert, daß sie, bezogen auf ihren ursprünglichen Durchmesser, um etwa 20 % bis etwa 95 % verringert sind. Ausdrücklich ist hervorzuheben, daß hierbei jedoch verhindert werden soll, daß sich die Schlaufen und Schlingen zu Knoten zusammenziehen, da sich ansonsten die späteren Verarbeitungseigenschaften eines derartigen Garnes, insbesondere eines Nähgarnes, verschlechtern. So konnte festgestellt werden, daß die in ihrem Durchmesser verkleinerten Schlaufen bzw. Schlingen einen sehr guten Garnzusammenhalt bewirken, was insbesondere wegen der hohen Beanspruchung eines Nähgarns bei der Verarbeitung desselben erwünscht ist. Darüberhinaus besitzt ein derartiges erfindungsgemäßes Nähgarn, wie bereits vorstehend beschrieben, noch ein gewisses Volumen, so daß innerhalb des Garnes Luft eingeschlossen ist, die beim Nähgarn, insbesondere beim Umlenken des Garnes an Fadenleitorganen bzw. der Nadel, herausgepreßt wird. Dies wiederum bewirkt eine Kühlung der Umlenkorgane bzw. der Nadel, so daß bei dieser Ausfuhrungsform des erfindungsgemäßen Garnes keine Fadenbrüche auftreten, was bei einem Vergleichsgarn, bei dem die Schlingen knotenartig zusammengezogen sind, nicht der Fall ist.

Um die zuvor beschriebene Spannungsbehandlung nach dem Verwirbeln durchzuführen, wird das Garn der Spannungsbehandlung mit einer Geschwindigkeit zugeführt, die zwischen 0,1 % und 5 %, insbesondere zwischen 0,1 % und 2,5 % geringer ist als die Geschwindigkeit, mit der das Garn aus der Spannungsbehandlung abgezogen wird. Hierbei hängen die zuvor genannten Geschwindigkeitsdifferenzen einerseits von der gewünschten Verringerung der Durchmesser der sich selbst überkreuzenden Schlaufen und Schlingen und andererseits von der jeweils ausgewählten Voreilung der ersten und zweiten Garnkomponente ab.

Ebenso kann man zusätzlich zu der Spannungsbehandlung oder anstelle der Spannungsbehandlung eine thermische Behandlung vor dem Aufwickeln des verwirbelten Garnes durchführt, wobei die Temperatur der thermischen Behandlung zwischen etwa 100° C und etwa 250° C, insbesondere zwischen etwa 180° C und etwa 230° C, variiert. Durch eine derartige thermische Behandlung wird dabei, ähnlich wie die zuvor beschriebene, bei Raumtemperatur ablaufende Spannungsbehandlung, eine Verkleinerung der Durchmesser der sich überkreuzenden Schlingen und Schlaufen erreicht, was die zuvor bereits dargelegten Vorteile, insbesondere bei einem Nähgarn, beinhaltet. Darüberhinaus werden durch eine thermische Behandlung die Thermoschrumpfwerte des verwirbelten erfindungsgemäßen Garnes verringert, was sich weiterhin positiv beim späteren Gebrauch derselben im verarbeiteten Zustand ausdrückt. Üblicherweise wird diese thermische Behandlung bei Verweilzeiten zwischen etwa 0,01 s bis etwa 10 s, vorzugsweise zwischen etwa 0,05 s und 1 s, durchgeführt. Bezüglich der Spannung bei der thermischen Behandlung ist festzuhalten, daß man diese spannungslos oder vorzugsweise mit einer gewissen Voreilung durchführt, so daß das so behandelte verwirbelte erfindungsgemäße Garn schrumpfen kann. Insbesondere wird hierbei das Garn mit Geschwindigkeiten der thermischen Behandlung zu geführt, die um 0,1 % bis 10 %, insbesondere um 2 % bis 4 %, höher liegen als die Abzugsgeschwindigkeiten. Hierdurch wird verhindert, daß in dem erfindungsgemäßen Garn unerwünschte Spannungen eingefroren werden, die sich beim späteren Gebrauch, beispielsweise bei einem Nähgarn, durch ein Boldern der Nähte, nachteilig bemerkbar machen.

Um einen besonders guten und stabilen Garnverbund zu erzeugen, sieht eine weitere Ausführungsform des erfindungsgemäßen Garnes vor, daß das verwirbelte Garn gezwirnt ist. Hierbei kann das erfindungsgemäße Garn mit einer Drehung zwischen etwa 10 Drehungen pro m und etwa 800 Drehungen pro m, vorzugsweise zwischen etwa 100 Drehungen pro m und etwa 600 Drehungen pro m, versehen sein. Ein derartiges Zwirnen des erfindungsgemäßen Garnes kann als integrierter Schritt in einem der vorstehend beschriebenen Verfahren vor dem Aufwickeln des Garnes durchgeführt werden. In vielen Fällen ist es jedoch besser, das erfindungsgemäße Garn in einem separaten Arbeitsschritt nach dem Aufwickeln zu zwirnen, da sich ansonsten die Produktionsgeschwindigkeit nach dem relativ langsamen Zwirnen richten müßte.

Bei einer besonders geeigneten Ausführungsform des erfindungsgemäßen Garnes, die insbesondere als Nähgarn geeignet ist, weist das Garn als erste Garnkomponente ein einziges Multifilamentgarn auf, das den vorstehend genannten Einzeltiterbereich, den Filamentzahlbereich und eine spezifische Festigkeit zwischen 60 cN/tex und 75 cN/tex besitzt. Dieses Multifilamentgarn ist mit den vorstehend genannten Voreilungen mit einem zweiten Multifilamentgarn als zweite Garnkomponente unter Ausbildung des erfindungsgemäßen Garnes verwirbelt, wobei die zweite Garnkomponente den bereits vorstehend aufgeführten Einzeltiterbereich aufweist und mit der bereits genannten Voreilung dem Verwirbelungsschritt zugeführt ist. Anschließend wird das so hergestellte verwirbelte Garn unter den vorstehend genannten Bedingungen bei Raumtemperatur verstreckt und danach in eine thermische Behandlung überführt, wobei die vorstehend genannten Temperaturen, Spannungen und Verweilzeiten angewendet werden. Hiernach wickelt man das so hergestellte Nähgarn auf und zwirnt, färbt und/oder aviviert es danach.

Das erfindungsgemäße Garn wird nachfolgend anhand eines mikroskopischen Fotos des Garnes sowie durch Ausführungsbeispiele näher erläutert.

Ein insgesamt in dem elektronenrastermikroskopischen Foto mit 1 bezeichnetes Garn, bei dem es sich um ein Nähgarn handelt, weist als erste Garnkomponente ein Seelenmaterial 2 auf, bei dem es sich um ein Multifilamentgarn handelt. Hierbei ist das Seelenmaterial 2 mit einer zweiten Garnkomponente 3, die auch üblicherweise als Effektgarnkomponente bzw. Effektgarn bezeichnet wird, verwirbelt. Ebenso wie das Seelenmaterial 2 besteht die Effektgarnkomponente 3 aus einem Multifilamentgarn. Wie aus dem beigefügten Foto zu erkennen ist, ist die Effektgarnkomponente 3 überwiegend im äußeren Bereich des Garnes 1 angeordnet und bildet dort in bezug auf das sich überwiegend geradlinig in Axialrichtung erstreckende Seelenmaterial 2 sich selbst überkreuzende Schlaufen 4 bzw. Schlingen 5. Wie auf dem Foto zu erkennen ist, weisen die sich selbst überkreuzenden Schlaufen 4 unterschiedliche Schlaufendurchmesser auf, sind jedoch nicht knotenartig zusammengezogen.

Bei dem abgebildeten Garn ist als Seelenmaterial 2 ein Multifilamentgarn eingesetzt, das eine spezifische Festigkeit von 70 cN/tex, eine Elementarfadenzahl von 64 und einen Einzeltiter von etwa 3,6 dtex aufweist. Das Effektmaterial 3 besteht bei dem abgebildeten Garn 1 aus einem vororientierten Multifilamentgarn (POY-Garn), das über einen auf 130° C geheizten Stift mit einem Durchmesser von 70 mm bei einem Vorverstreckungsverhältnis von 1 : 1,7 verstreckt wurde und eine Einzelfilamentzahl von 24 aufweist, wobei der Einzelfilamenttiter etwa 3,4 dtex beträgt. Der Gesamttiter des Garnes 1 liegt nach dem Verwirbeln bei etwa 300 dtex. Die absolute Festigkeit des Garnes 1 beträgt 1300 cN.

Von dem abgebildeten Garn wurden die vom Garn abstehenden Schlingen 4 bzw. Schlaufen 5 gemessen. Hierzu wurde das Garn senkrecht zu einem gebündelten Lichtstrahl transportiert, der von einer entsprechenden Lichtquelle erzeugt wurde. Hierbei war der Lichtquelle in einer Ebene gegenüberliegend eine Fotozelle angeordnet, so daß die von einer Schlinge 4 bzw. Schlaufe 5 hervorgerufene Unterbrechung des Lichtstrahls von der Fotozelle erfaßt und entsprechend addiert wurde. Diese Messung wurde bei einem Abstand des Lichtstrahles vom Garn von 0,5 mm und 1 mm durchgeführt. Bei einem Abstand des Lichtstrahles von 0,5 mm oberhalb des Garnes konnten 160 Unterbrechungen pro m und bei einem Abstand von 1 mm 18 Unterbrechungen pro m gemessen werden. Hieraus ist zu schließen, daß vom Garnverbund relativ wenige Schlingen bzw. Schlaufen in einem Abstand größer als 1 mm abstehen. Ebenso wurde das vorstehend beschriebene Garn industriellen Nähversuchen unterworfen. Hierbei stellte man im Vergleich zu einem konventionell gezwirnten Garn und zu einem Garn, das entsprechend der EP-B 00 57 583 knotenartig zusammengezogene Schlingen aufwies, fest, daß das vorstehend beschriebene Garn auch bei hohen Nähgeschwindigkeiten von etwa 6000 bis 7000 Stichen pro m keine Faden- bzw. Kapillarbrüche oder Kapillaraufschiebungen zeigte, während sowohl bei dem konventionell gezwirnten Garn als auch bei dem Garn, bei dem die Schlaufen knotenartig zusammengezogen waren, häufig der Nähvorgang aufgrund von Fadenbrüchen und Kapillaraufschiebungen unterbrochen werden mußte, obwohl alle Garne aus den gleichen Ausgangsmaterialien hergestellt wurden.

Um die Anfärbbarkeit des Garnes zu untersuchen, wurde eine Reihe von Färbeversuchen mit verschiedenen Farbstoffkombinationen und unterschiedlichen Garnen durchgeführt. Da alle Garne aus Polyester waren, wurden diese bei einer Endtemperatur von 130° C gefärbt. Für die Färbungen wurde folgender Temperaturverlauf ausgewählt:
Starttemperatur: 70° C
Aufwärtsgeschwindigkeit auf 130° C mit 2° C/min
Verweilzeit bei 130° C: 45 Minuten
Abkühlung auf 80° C mit 2° C/min
Nach dem Färben wurden die Garne zweimal kalt und heiß gespült und anschließend konventionell getrocknet. Die Färbeflotten wurden jeweils durch Zugabe von Essigsäure und Natriumacetat auf einen pH-Wert von 4,5 eingestellt. Ferner wiesen alle Flotten 0,5 g/l eines Dispergier-/Egalisiermittels (Lewegal HTN, Firma Bayer) auf. Zur Anwendung gelangten folgende Farbstoffkombinationen:

### Farbstoffkombination I:

0,5 % Resolingelbbraun 3 GL, 200 %ig
(C. I. Disperse orange 29)
0,25 % Resolinrot FB, 200 %ig
(C. I. Disperse red 60)
1 % Resolinmarineblau 2 GLS, 200 %ig
( C.I. Disperse blue 79)

### Farbstoffkombination II:

3 % Resolinmarineblau 2 GLS, 200 %ig
(C. I. Disperse blue 79)
0,15 % Resolingelb 5 GL, 200 %ig
0,8 % Resolinrot BBL, 200 %ig

### Farbstoffkombination III:

0,5 % Resolinblau BBLS, 200 %ig
(C. I. Disperse blue 165)
1,5 % Resolingelbbraun 3 GL, 200 %ig
(C. I. Disperse orange 29)
0,5 % Resolinrot FB, 200 %ig
(C. I. Disperse red 60)

### Farbstoffkombination IV:

0,1215 % Resolinorange K-3GLS
0,0265 % Resolinrot K-2BLS
0,0275 % Palanilbrillantblau BGF
0,024 % Resolinblau K-RLS

### Für die Färbeversuche wurden die folgenden Garne eingesetzt:

### Garn 1:

Erste Garnkomponente: Ein Multifilamentgarn mit einer spezifischen Festigkeit von 65 cN/tex und einem Einzelfilamenttiter von etwa 4,8 dtex.

Zweite Garnkomponente: Ein Multifilamentgarn einer textilen Standardtype mit einem Einzelfilamenttiter von etwa 3 dtex.

### Garn 2:

Erste Garnkomponente: Wie bei Garn 1.

Zweite Garnkomponente: Ein Multifilamentgarn einer vororientierten (POY) Faser, die bei einem Vorverstreckungsverhältnis von 1 : 1,7 über einen 130° C heißen Stift mit einem Durchmesser von 70 mm vorverstreckt ist, Einzelfilamenttiter 3 dtex.

### Garn 3:

Erste Garnkomponente: Wie bei Garn 1 und 2.

Zweite Garnkomponente: Ein Multifilamentgarn wie Garn 2 vorverstreckt, jedoch mit einem Einzelfilamenttiter von etwa 1,5 dtex.

### Garn 4:

Erste Garnkomponente: Ein Multifilamentgarn mit einer spezifischen Festigkeit von 70 cN/tex und einem Einzelfilamenttiter von etwa 2,8 dtex.

Zweite Garnkomponente: Ein Multifilamentgarn eines textilen Standardmaterials mit einem Einzelfilamenttiter von etwa 1,2 dtex.

### Garn 5:

Erste Garnkomponente: Wie Garn 4.

Zweite Garnkomponente: Wie Garn 3.

### Garn 6:

Erste und zweite Garnkomponente: Jeweils ein Multifilamentgarn mit einer spezifischen Festigkeit von 68 cN/tex, Einzelfilamenttiter der ersten Garnkomponente: 5 dtex, Einzelfilamenttiter der zweiten Garnkomponente: 1,2 dtex.

### Garn 7:

Erste Garnkomponente: Ein Multifilamentgarn mit einer spezifischen Festigkeit von 62 cN/tex und einem Einzelfilamenttiter von etwa 5,5 dtex.

Zweite Garnkomponente: Ein textiles Standardmultifilamentgarn mit einem Einzelfilamenttiter von etwa 5,5 dtex.

Die Färbeversuche der Garne zeigten, daß alle Garne 1 bis 5 mit den vorstehenden Farbstoffkombinationen I bis IV sowohl vom Farbton als auch von der Farbtiefe gleichmäßig angefärbt waren, d.h. die erste Garnkomponente färbte sich nicht unterschiedlich zur zweiten Garnkomponente an. Beim Garn 6 konnte man geringe visuelle Farbton- und Farbtiefenunterschiede feststellen, die zu akzeptieren sind.

Garn 7 zeigte deutliche Farbton- und Farbtiefenunterschiede, so daß dieses Garn trotz gleicher Einzelfilamenttlter wegen der bevorstehenden Farbunterschiede nicht geeignet ist.

## Patentansprüche

1. Garn (1), insbesondere Nähgarn, das aus einer ersten, mindestens ein Multifilamentgarn aufweisenden Garnkomponente (2), die mit mindestens einer zweiten Garnkomponente (3) unter Ausbildung des Garnes (1) verwirbelt ist, besteht, wobei das verwirbelte Garn eine absolute Festigkeit zwischen 444,4 cN und 12.000 cN besitzt, das Massenverhältnis der ersten Garnkomponente (2) und der zweiten Garnkomponente (3) zwischen etwa 90:10 und etwa 50:50, vorzugsweise zwischen 85:15 bis 70:30, variiert und das Garn (1)
eine erste Garnkomponente (2) mit einem Gesamttiter zwischen 100 dtex und 1.000 dtex, vorzugsweise zwischen 100 dtex und 600 dtex, aufweist.

2. Garn nach Anspruch 1, dadurch gekennzeichnet, daß das verwirbelte Garn (1) eine absolute Festigkeit zwischen 1.300 cN und 5.500 cN besitzt.

3. Garn nach Anspruch 1 oder 2, dadurch gekennzeichnet, daß das verwirbelte Garn (1) eine spezifische Festigkeit zwischen 40 cN/tex und 60 cN/tex aufweist.

4. Garn nach einem der Ansprüche 1-3, dadurch gekennzeichnet, daß das Garn (1) eine erste Garnkomponente (2) mit einer spezifischen Festigkeit zwischen 60 cN/tex und 75 cN/tex aufweist.

5. Garn nach einem der Ansprüche 1-4, dadurch gekennzeichnet, daß das Garn (1) aus einer ersten, ein Seelenmaterial bildenden Garnkomponente (2), die mit einer zweiten Garnkomponente (3) als Effektgarn unter Ausbildung von sich selbst überkreuzenden Schlaufen und Schlingen verwirbelt ist, besteht, wobei beide Garnkomponenten (2, 3) jeweils nur ein Multifilamentgarn aufweisen, daß das Multifilamentgarn der ersten Garnkomponente (2) eine spezifische Festigkeit zwischen etwa 60 cN/tex und etwa 75 cN/tex und einen Einzelfilamenttiter zwischen etwa 2 dtex und etwa 5 dtex, vorzugsweise zwischen 2,5 dtex und etwa 4 dtex, und das Multifilamentgarn der zweiten Garnkomponente (3) einen Einzelfilamenttiter zwischen etwa 0,8 dtex und etwa 5 dtex, vorzugsweise zwischen etwa 1 dtex und etwa 4 dtex, besitzen.

6. Garn nach einem der Ansprüche 1-5, dadurch gekennzeichnet, daß die zweite Garnkomponente (3) ein POY-Multifilamentgarn mit einer spezifischen Festigkeit zwischen 20 cN/tex und 75 cN/tex, vorzugsweise zwischen 30 cN/tex und 45 cN/tex oder 60 cN/tex und 75 cN/tex, ist.

7. Garn nach einem der Ansprüche 1-6, dadurch gekennzeichnet, daß die zweite Garnkomponente (3) ein nicht mattiertes Multifilamentgarn ist.

8. Garn nach einem der Ansprüche 1-7, dadurch gekennzeichnet, daß die erste Garnkomponente (2) ein Garnmaterial umfaßt, dessen viskosimetrisch bestimmtes Molekulargewicht im Vergleich zu dem viskosimetrisch bestimmten Molekulargewicht einer ansonsten chemisch identischen textilen Standardfaser um 5 % bis 50 %, vorzugsweise um 10 % bis 25 %, größer ist.

9. Garn nach einem der Ansprüche 1-8, dadurch gekennzeichnet, daß die erste Garnkomponente (2) eine Elementarfadenzahl zwischen 16 und 300, vorzugsweise zwischen 24 und 96, besitzt.

10. Garn nach einem der Ansprüche 1-9, dadurch gekennzeichnet, daß es als Fertiggarn (1) eine Drehung zwischen 10 Drehungen/m und 800 Drehungen/m, vorzugsweise zwischen 100 Drehungen/m und 600 Drehungen/m, besitzt.

11. Garn nach einem der Ansprüche 1-10, dadurch gekennzeichnet, daß die erste (2) und die zweite (3) Garnkomponente aus Polyesterfasern bestehen.

## Claims

1. A yarn (1), in particular a sewing yarn, which consists of a first yarn component (2), comprising at least one multifilament yarn, said first yarn component (2) being intermingled with at least one second yarn component (3) so that the yarn (1) is formed, said intermingled yarn having an absolute strength of between 444,4 cN and 12.000 cN, the mass ratio of the first yarn component (2) to the second yarn component (3) varying between about 90 : 10 and about 50 : 50, preferably between 85 : 15 and 70 : 30, and the yarn (1) comprising a first yarn component (2) with a total titre of between 100 dtex and 1.000 dtex, preferably of between 100 dtex and 600 dtex.

2. The yarn according to claim 1, characterized in that the intermingled yarn (1) has an absolute strength of between 1.300 cN and 5.500 cN.

3. The yarn according to claim 1 or 2, characterized in that the intermingled yarn (1) has a specific strength of between 40 cN/tex and 60 cN/tex.

4. The yarn according to one of the claims 1 - 3 characterized in that the yarn (1) comprises a first yarn component (2) with a specific strength of between 60 cN/tex and 75 cN/tex.

5. The yarn according to one of the claims 1 - 4, characterized in that the yarn (1) consists of a first yarn component (2) as core material, which is intermingled with a second yarn component (3) as effect yarn, forming self-crossing loops and slings, both yarn components (2, 3) comprising only one multifilament yarn each, said multifilament yarn of the first yarn component (2) having a specific strength of between about 60 cN/tex and about 75 cN/tex and a single filament titre of between about 2 dtex and about 5 dtex, preferably between 2,5 dtex and about 4 dtex, and the multifilament yarn of the second yarn component (3) having a single filament titre of between about 0,8 dtex and about 5 dtex, preferably between about 1 dtex and about 4 dtex.

6. The yarn according to one of the claims 1 - 5, characterized in that the second yarn component (3) is a POY multifilament yarn with a specific strength of between 20 cN/tex and 75 cN/tex, preferably between 30 cN/tex and 45 cN/tex or 60 cN/tex and 75 cN/tex.

7. The yarn according to one of the claims 1 - 6, characterized in that the second yarn component (3) is an multifilament yarn which is not opaque.

8. The yarn according to one of the claims 1 - 7, characterized in that the first yarn component (2) comprises a yarn material, the molecular weight of which, determined viscosimetrically, is by 5 % to 50 %, preferably by 10 % to 25 %, higher compared with the molecular weight, determined viscosimetrically, of an otherwise chemically identical textile standard fibre.

9. The yarn according to one of the claims 1 - 8, characterized in that the first yarn component (2) has a number of elementary yarns of between 16 and 300, preferably of between 24 and 96.

10. The yarn according to one of the claims 1 - 9, characterized in that the ready yarn (1) comprises a twist of between 10 twists/m and 800 twists/m, preferably between 100 twists/m and 600 twists/m.

11. The yarn according to one of the claims 1 - 10, characterized in that the first (2) and the second (3) yarn component consist of polyester fibres.

## Revendications

1. Fil (1), en particulier fil à coudre, qui est constitué d'un premier composant de fil (2) présentant au moins un fil à plusieurs filaments, qui est torsadé avec au moins un second composant de fil (3) pour former le fil (1), le fil torsadé présentant une résistance absolue valant entre 444,4 cN et 12000 cN, le rapport massique entre le premier composant du fil (2) et le second composant du fil (3) variant entre environ 90:10 et environ 50:50, de préférence entre 85:15 et 70:30, et le fil (1) présente un premier composant de fil (2) d'un titre total valant entre 100 dtex et 1000 dtex, de préférence entre 100 dtex et 600 dtex.

2. Fil selon la revendication 1, caractérisé en ce que le fil torsadé (1) présente une résistance absolue valant entre 1300 cN et 5500 cN.

3. Fil selon la revendication 1 ou 2, caractérisé en ce que le fil torsadé (1) présente une résistance spécifique valant entre 40 cN/tex et 60 cN/tex.

4. Fil selon l'une des revendications 1-3, caractérisé en ce que le fil (1) présente un premier composant de fil (2) d'une résistance spécifique valant entre 60 cN/tex et 75 cN/tex.

5. Fil selon l'une des revendications 1-4, caractérisé en ce que le fil (1) est constitué d'un premier composant de fil (2) formant un matériau d'âme, qui est torsadé avec un second composant de fil (3) servant de fil d'effet en formant des boucles et des passants croisés, tandis que les deux composants du fil (2, 3) présentent chacun un seul fil à plusieurs filaments, en ce que le fil à plusieurs filaments du premier composant du fil (2) présente une résistance spécifique valant entre environ 60 cN/tex et environ 75 cN/tex et un titre des filaments individuels valant entre environ 2 dtex et environ 5 dtex, de préférence entre 2,5 dtex et environ 4 dtex, et le fil à plusieurs filaments du second composant du fil (3) présente un titre des filaments individuels valant entre environ 0,8 dtex et environ 5 dtex, de préférence entre environ 1 dtex et environ 4 dtex.

6. Fil selon l'une des revendications 1-5, caractérisé en ce que le second composant du fil (3) est un fil à plusieurs filaments POY d'une résistance spécifique valant entre 20 cN/tex et 75 cN/tex, de préférence entre 30 cN/tex et 45 cN/tex ou entre 60 cN/tex et 75 cN/tex.

7. Fil selon l'une des revendications 1-6, caractérisé en ce que le second composant du fil (3) est un fil à plusieurs filaments non matés.

8. Fil selon l'une des revendications 1-7, caractérisé en ce que le premier composant du fil (2) comprend un matériau de fil dont le poids moléculaire déterminé par viscosimétrie est supérieur de 5% à 50%_{,} de préférence de 10% à 25%, au poids moléculaire déterminé par viscosimétrie d'une fibre standard textile qui, pour le reste, est chimiquement identique.

9. Fil selon l'une des revendications 1-8, caractérisé en ce que le premier composant du fil (2) présente un nombre de fibres élémentaires valant entre 16 et 300, de préférence entre 24 et 96.

10. Fil selon l'une des revendications 1-9, caractérisé en ce que, comme fil terminé (1), il présente un torsadage valant entre 10 tours/m et 800 tours/m, de préférence entre 100 tours/m et 600 tours/m.

11. Fil selon l'une des revendications 1-10, caractérisé en ce que le premier composant du fil (2) et le deuxième composant du fil (3) sont constitués de fibres en polyester.
